# FASCICULE DE BREVET EUROPEEN

(11) **EP 0 088 095 B1**
(45) Date de publication et mention de la délivrance du brevet: **27.05.1987**
(21) Numéro de dépôt: 82902678.0
(22) Date de dépôt: 09.09.1982
(51) Int. Cl.: B21B 45/02

(54) **METHODE DE LUBRIFICATION LORS DU TRAVAIL A FROID DE L'ALUMINIUM ET DE SES ALLIAGES**
VERFAHREN ZUM SCHMIEREN WÄHREND DER KALTVERFORMUNG VON ALUMINIUM UND SEINEN LEGIERUNGEN
LUBRICATING METHOD FOR COLD-WORKING ALUMINUM AND ALLOYS THEREOF

(30) Priorité: 11.09.1981 FR 8117529
(43) Date de publication de la demande: 14.09.1983
(73) Titulaire: CEGEDUR SOCIETE DE TRANSFORMATION DE L'ALUMINIUM PECHINEY, 75361 Paris Cédex 08 (FR)
(72) Inventeur: TARTOUR, Jean-Pierre, F-68000 Colmar (FR); MILIN, André, F-68600 Neuf Brisach (FR); HAMEG, Ahcène, F-38000 Grenoble (FR)
(74) Mandataire: Séraphin, Léon
(86) Numéro de dépôt international: FR8200145
(87) Numéro de publication internationale: WO8300820

## Description

La présente invention se rapporte à une méthode de lubrification lors du laminage à froid de bandes ou tôles en aluminium ou ses alliages.

On sait que le laminage à froid des bandes en aluminium a été réalisé durant de nombreuses années avec lubrification à l'huile minérale ou de synthèse, additivée ou non, qui assure simultanément la lubrification et le refroidissement du produit et des outillages (cylindres) ; cette huile est généralement du kérosène ; cependant, en raison, d'une part des performances limitées ainsi obtenues (vitesse, taux d'écrouissage, etc...), et, d'autre part des dangers d'inflammation et d'incendie, on a remplacé cette huile par un milieu essentiellement aqueux constitué d'une émulsion ou d'une solution d'huile dans l'eau contenant jusqu'à 30 % environ (en poids) d'huile.

C'est ainsi que le procédé de laminage à froid, décrit dans le brevet GB-B 1 006 388, consiste en une prélubrification du produit avant les cylindres et une lubrification séparée au niveau des cylindres et de la tôle ou de la bande en A1, à l'aide d'une émulsion aqueuse d'huile (voir par exemple p. 7, lignes 1-27 ou la revendication 1).

Cependant, cette méthode, conduisant à des performances supérieures en toute sécurité, est limitée par l'apparition de défauts de surface qui se manifestent soit sous forme de bandes longitudinales (parallèles à la direction de laminage), d'aspects différents appelés « zone de matité différente » (z. m. d.), soit sous forme de défauts locaux (auréoles, défauts discontinus dits « flamèches •), soit sous forme de « zones de rugosité différente (Z. r. d.).

Le procédé selon l'invention qui s'applique au laminage à froid de tôles ou bandes en A1 ou ses alliages et qui permet d'éliminer de tels défauts consiste donc en une prélubrification du produit avant laminage à l'aide d'une huile entière minérale et/ou de synthèse, éventuellement additivée et en une lubrification du produit et des'outillages pendant le laminage à l'aide d'eau ou d'un lubrifiant aqueux.

La prélubrification peut être réalisée à l'aide d'une huile minérale ou de synthèse contenant éventuellement certains additifs tels que acides gras, alcools gras, esters gras, amines ou amides grasses, produits organiques soufrés ou phosphoreux, produits mouillants ou anticorrosion, corps gras d'origine organique tels que le suif, etc...

La prélubrification du produit avant son laminage à froid peut résulter soit d'une opération spécifique, soit être le résultat d'une opération antérieure, le produit obtenu n'étant pas « dégraissé •.

Dans le premier cas, cette opération est effectuée, de façon discontinue ou en continu, sur la ligne de laminage à froid à l'aide de tout dispositif connu, tel que rampes de pulvérisation (avec ou sans air), dispositif électrostatique, frotteur imbibé d'huile, etc... L'uniformité et la régularité de l'épaisseur de la couche de lubrifiant déposée, ainsi que son adhérence sur le produit, peuvent être améliorées par des systèmes connus de brosses, feutres, rouleux pinceurs, etc...

La lubrification de l'opération de laminage à froid est assurée par une émulsion ou une solution d'huile dans l'eau ou même de l'eau seule, éventuellement additivée.

Dans ces conditions, on peut obtenir des bandes laminées, exemptes de défauts superficiels, à partir de bandes à l'état recuit (O) ou à l'état écroui (H) avec des taux de réduction allant de 50 à 90 % en une seule passe et à des vitesses de laminage allant de 500 à 1 000 m/mn, pour des épaisseurs généralement comprises entre 15 et 0,15 mm.

Les exemples suivant illustrent le résultat obtenu avec la méthode selon l'invention comparativement à l'art antérieur pour le laminage de bandes d'alliages d'aluminium (voir tableau I).

La prélubrification a été assurée par dépôt d'un mélange d'huile minérale et d'huile de synthèse (50 % - 50 % en poids) à raison de quelques grammes/m² par arrosage sur les deux faces de la bande et essorage par rouleaux pinceurs. Le laminage proprement dit a été effectué sur un laminoir quarto monocage avec lubrification par arrosage à l'aide d'une émulsion aqueuse à 10 % en poids d'huile :

Ces essais montrent que cette méthode permet d'augmenter de façon substantielle la productivité du laminoir tout en obtenant un très bon état de surface des produits laminés.
(Voir Tableau page 3)

## Revendications

1. Méthode de lubrification lors du laminage à froid de bandes ou tôles en aluminium ou ses alliages caractérisée en ce que le produit est prélubrifié avant déformation par une huile entière minérale et/ou de synthèse, éventuellement additivée et que les outillages de laminage et éventuellement le produit au niveau de ce laminage sont lubrifiés avec de l'eau ou un lubrifiant aqueux.

2. Méthode selon la revendication 1, caractérisée en ce que la prélubrification du produit résulte de la lubrification lors d'une étape antérieure de la fabrication.

3. Méthode selon l'une des revendications 1 ou 2, caractérisée en ce que les outillages de laminage et éventuellement le produit sont lubrifiés avec une émulsion d'huile dans l'eau, éventuellement additivée.

4. Méthode selon l'une des revendications 1 ou 2, caractérisée en ce que les outillages de laminage et éventuellement le produit sont lubrifiés avec une solution d'huile dans l'eau, éventuellement additivée.

## Claims

1. A method of lubricating during cold rolling of aluminium or its alloys in form of sheets or strips, characterised in that the product is prelubricated before deformation by a whole mineral and/or synthetic oil, possibly with additives, and the rolling tools, and eventually the product at the rolling stand, are lubricated with water or an aqueous lubricant.

2. The method of claim 1, characterised in that prelubrication results from lubrication at a previous stage in the manufacturing process.

3. The method of any of claims 1 or 2, characterised in that the rolling tools and eventually the product are lubricated by an emulsion of oil into water, possibly with additives.

4. The method of any of claims 1 or 2, characterised in that the rolling tools and eventually the product are lubricated by a solution of oil into water, possibly with additives.

## Patentansprüche

1. Verfahren zum Schmieren während des Kaltwalzens von Bändern oder Blechen aus Aluminium oder seinen Legierungen, dadurch gekennzeichnet, daß das Erzeugnis vor Verformung durch ein völlig mineralisches und/oder Syntheseöl, ggf. mit Zusätzen, vorgeschmiert wird und daß die Walzwerkzeuge und ggf. das Erzeugnis auf Höhe dieses Walzens mit Wasser oder einem wässrigen Schmiermittel geschmiert werden.

2. Verfahren nach dem Anspruch 1, dadurch gekennzeichnet, daß sich die Vorschmierung des Erzeugnisses aus der Schmierung während einer vorausgehenden Stufe der Fertigung ergibt.

3. Verfahren nach einem der Ansprüche 1 oder 2, dadurch gekennzeichnet, daß die Walzwerkzeuge und ggf. das Erzeugnis mit einer Emulsion von Öl in Wasser, ggf. mit Zusätzen, geschmiert werden.

4. Verfahren nach einem der Ansprüche 1 oder 2, dadurch gekennzeichnet, daß die Walzwerkzeuge und ggf. das Erzeugnis mit einer Lösung von Öl in Wasser, ggf. mit Zusätzen, geschmiert werden.
